# EUROPÄISCHE PATENTSCHRIFT

(11) **EP 0 766 608 B1**
(45) Veröffentlichungstag und Bekanntmachung des Hinweises auf die Patenterteilung: **03.11.1999**
(21) Anmeldenummer: 96909916.7
(22) Anmeldetag: 15.04.1996
(51) Int. Cl.: B22D 11/04, B29C 39/00

(54) **STRANGGIESSKOKILLE**
CONTINUOUS CASTING MOULD
COQUILLE DE COULEE CONTINUE

(30) Priorität: 18.04.1995 AT 66395
(43) Veröffentlichungstag der Anmeldung: 09.04.1997
(73) Patentinhaber: VOEST-ALPINE INDUSTRIEANLAGENBAU GESELLSCHAFT m.b.H., A-4020 Linz (AT)
(72) Erfinder: WIMMER, Franz, A-4752 Riedau (AT); THÖNE, Heinrich, A-4460 Losenstein (AT)
(74) Vertreter: Kopecky, Helmut, Dipl.-Ing. Kopecky & Schwarz Patentanwälte
(86) Internationale Anmeldenummer: AT9600072
(87) Internationale Veröffentlichungsnummer: WO9633034

(56) Entgegenhaltungen:
- EP-A- 0 179 364
- EP-A- 0 498 296
- WO-A-93/17817
- DE-A- 3 427 756
- US-A- 4 023 612
- PATENT ABSTRACTS OF JAPAN vol. 10, no. 207 (M-500) [2263] , 19.Juli 1986 & JP,A,61 049751 (NIPPON STEEL CORP.), 11.März 1986,
- STEEL TIMES INTERNATIONAL, Bd. 18, Nr. 6, November 1994, REDHILL,GB, Seiten 18-19, XP000478733 "Convex approach to faster billet casting"

## Beschreibung

Die Erfindung betrifft eine Stranggießkokille zum Gießen eines Stranges mit polygonalem Querschnitt,mit Seitenwänden, die einen Kokillenhohlraum mit polygonalem Querschnitt begrenzen, wobei Seitenwände einen sich in Gießrichtung erstreckenden Mittelbereich mit einer ersten Konizität und seitlich an den Mittelbereich anschließende Seitenbereiche mit einer geringeren Konizität als die erste Konizität aufweisen.

Eine Stranggießkokille dieser Art ist aus der EP-A-0 179 364 bekannt. Gemaß diesem Dokument verkleinert sich der Kantenwinkel zwischen benachbarten Seitenwänden der Stranggießkokille in Stranglaufrichtung, d.h. Gießrichtung, mit der Maßgabe, daß sich die durch die Schwindung der Strangschale verursachten Zugspannungen im Kantenbereich laufend abbauen bzw. kompensieren. Hierdurch sollen Ablöseerscheinungen der Strangschale von der gekühlten Kokillenwand im Bereich der Ecken vermieden werden, um dadurch ein gleichmäßiges Schalenwachstum, insbesondere eine gleichmäßig dicke Schale, zu erreichen. Dies ist jedoch nachteilig, und zwar aus folgendem Grund:

Im Kantenbereich des Stranges kommt es bei herkömmlichen Stranggießkokillen bereits in der ersten Erstarrungsphase des Stranges, also unmittelbar unterhalb des Gießspiegels, durch den im Kantenbereich stattfindenden zweidimensionalen Wärmetransport zu einem besonders starken Schalenwachstum. Dadurch steigt die Steifigkeit der Strangschale im Kantenbereich so stark an, daß der ferrostatische Druck im Inneren des Stranges nicht mehr ausreicht, um die Strangschale im Kantenbereich an die Kokillenseitenwände zu drücken. Es kommt im Kantenbereich zu einem Kontaktverlust. Dieser Kontaktverlust bewirkt, daß im Kantenbereich ein weiteres Abkühlen des Stranges nur mehr durch Wärmestrahlung, nicht mehr jedoch durch Wärmeleitung, stattfinden kann.

Die Folge davon ist ein sofortiges Zurückbleiben des Schalenwachstums gegenüber benachbarten, an den Seitenwänden der Stranggießkokille anliegenden Strangzonen. Direkt an der Kante des Stranges jedoch wird der Wegfall des Wärmeübergangs durch Wärmeleitung durch die zweidimensional wirkende Wärmestrahlung, kompensiert. Es bilden sich somit Schwachstellenzonen mit geringerer Schalendicke aus, und zwar jeweils knapp benachbart zu den Kanten des Stranges, wobei sich diese Schwachstellenzonen in Längsrichtung des Stranges erstrecken. Das örtliche Zurückbleiben des Schalenwachstums bewirkt eine inhomogene und somit spannungsreichere und rißempfindlichere Strangschale und ergibt ein Durchbruchsrisiko. Während des Durchlaufens des Stranges durch die Kokille verschieben sich diese Schwachstellen geringfügig von den Eckbereichen der Kokille weg zur Mitte der Seitenwände hin.

Versucht man nun gemäß der EP-A-0 179 364 durch Verkleinung des Kantenwinkels in Gießrichtung das Ablösen der Strangschale von den gekühlten Seitenwänden der Kokille im Bereich der Ecken zu vermeiden, kommt es zunächst zu einer Erhöhung der Ausziehkraft für den Strang infolge vermehrt auftretender Reibung. Weiters tritt übermäßiges Kühlen der Kantenbereiche infolge des über die gesamte Kokillenlänge - zumindest theoretisch - stattfindenden Kontaktes zwischen Strangkanten und Kokillenecken auf, was zu einer weiteren Erhöhung der Reibkräfte zwischen Strang und Stranggießkokille führt. Kommt es letztendlich doch zu einem Kontakterlust im Kuntenbereich, tritt der oben beschriebene Effekt des Auftretens von örtlichen Schwachstellen zusätzlich auf.

Die Erfindung bezweckt die Vermeidung dieser Nachteile und Schwierigkeiten und stellt sich die Aufgabe, eine Stranggießkokille zu schaffen, bei der ein gleichmäßiges Schalenwachstum bei gleichzeitig nur geringen Reibungskräften zwischen Strang und Stranggießkokille sichergestellt ist. Insbesondere soll ein Abheben der Strangschalen im Kantenbereich des Stranges derart gezielt vor sich gehen, daß örtlich den Kanten benachbarte Schwachstellen nicht mehr auftreten und ein Durchbruchsrisiko in diesen Bereichen wesentlich verringert, wenn nicht gar ganz vermieden ist.

Diese Aufgabe wird erfindungsgemäß durch gelöst, daß der Mittelbereich eine Konizität aufweist, die größer ist als eine der Strangschrumpfung angepaßte Konizität und daß die Breite der Seitenbereiche sich in Gießrichtung bis zum Ende der Stranggießkokille zunehmend vergrößern ausgebildet ist.

Hierdurch ist es möglich, eine gezielte Freistellung der Kantenbereiche des Stranges in der Stranggießkokille zu erreichen, wodurch Reibungskräfte reduziert und ein Klemmen des Stranges mit Sicherheit vermieden wird. Es hat sich herausgestellt, daß durch das membranartige Biegeverhalten der Strangschale in den zentralen Bereichen, wo die Strangschale in den Mittelbereichen der Seitenwände der Stranggießkokille anliegt, ein elastiches Zurückweichen der Strangschale ermöglicht wird, ohne daß jedoch die Reibungskräfte zwischen Strangschale und Seitenwänden der Stranggießkokille stark ansteigen. Durch die erfindungsgemäße Ausgestaltung der Seitenbereiche in Kombination mit dem Mittelbereich der Seitenwände der Stranggießkokille ist neben der gezielten Freistellung des Kantenbereichs des Stranges ein Anliegen der Strangschale in den Bereichen erzielbar, in denen bei herkömmlichen Stranggießkokillen die oben erwähnten örtlichen Schwachstellen auftreten.

Aus der JP-A-61 049 751 ist eine Plattenkokille zum Stranggießen einer Bramme bekannt, die von zwei Breitseiten und zwei Schmalseiten gebildet ist. Zur Vermeidung von Längsrissen sind die Schmalseiten am Strang bogenförmig konvex ausgebildet, u.zw. von oben nach unten hin zunehmend.

Die EP-A-0 498 296 betrifft eine Kokille zum Stranggießen von Metallen, insbesondere von Stahl, bei der der Formhohlraum auf der Eingießseite und auf der Strangaustrittsseite unterschiedliche geometrische Formen aufweist. Der Strang soll innerhalb der Kokille eine gezielte Verformung des Strangquerschnittes mitmachen, wodurch eine verbesserte Kühlung der Strangkruste erreicht werden soll. Zu diesem Zweck weist jede Seitenwand eine eine Querschnittsvergrößerung bildende Ausbauchung auf, wobei sich das Maß der Ausbauchung in Stranglaufrichtung derart verkleinert, daß sich die Strangquerschnittsform beim Durchlauf durch die Kokille verformt.

Vorzugsweise erstreckt sich der Mittelbereich vom Ende der Stranggießkokille bis mindestens in den Gießspiegelbereich, wobei der Mittelbereich zweckmäßig von einer ebenen Fläche gebildet ist sowie über seine gesamte Länge eine konstante Konizität aufweist.

Ein starkes Ansteigen der zwischen der Strangschale und den Kokillenseitenwänden herrschenden Reibungskräfte wird zuverlässig vermieden, wenn der Mittelbereich eine Konizität im Bereich zwischen 1,5 bis 2,5 %/m Kokillenlänge, vorzugsweise im Bereich zwischen 2 bis 2,5 %/m Kokillenlänge aufweist.

Vorzugsweise erstrecken sich die Seitenbereiche vom Ende der Stranggießkokille bis unterhalb des Gießspiegelbereiches, jedoch bis in die obere Kokillenhälfte, d.h. es genügt, wenn sich die Seitenbereiche nur bis dorthin erstrecken, wo etwa erstmals ein Abheben der Strangschale im Kantenbereich stattfindet.

Gemäß einer bevorzugten Ausführungsform sind die Seitenbereiche im Querschnitt konvex gewölbt ausgebildet, wobei vorteilhaft am Übergang der Seitenbereiche in den Mittelbereich die Seitenbereiche und der Mittelbereich eine gemeinsame Tangentialfläche aufweisen.

Zur Sicherstellung der Freistellung der Kantenbereiche des Stranges über die untere Hälfte der Kokille weist zweckmäßig der konvex gewölbte Querschnitt der Seitenbereiche ausgehend vom Übergang zum Mittelbereich bis zum Eckbereich eine zunehmende Krümmung auf.

Einfach herstellbar ist eine Seitenwand der erfindungsgemäßen Stranggießkokille, wenn der konvex gewölbte Querschnitt der Seitenbereiche von Kreislinien mit zwei unterschiedlichen Radien gebildet ist, die einen tangentialen Übergang aufweisen.

Vorzugsweise ist die Konizität der Seitenbereiche geringer als eine der Strangschrumpfung angepaßte Konizität.

Eine hinreichende Freistellung der Kantenbereiche des Stranges ist dann gegeben, wenn die Konizität der Seitenbereiche in den Eckbereichen des Kokillenhohlraumes maximal 1,5 bis 2,0 %/m Kokillenlänge beträgt, wobei vorteilhaft die Konizität der Seitenbereiche minimal 0 %/m Kokillenlänge beträgt.

Entsprechend dem bei herkömmlichen Stranggießkokillen beobachteten Schwachstellenverlauf gehen zweckmäßig die Übergänge vom Mittelbereich zu den Seitenbereichen jeweils von Eckbereichen aneinandergrenzender Seitenflächen der Stranggießkokille aus und nähern sich - in Gießrichtung gesehen - bogenförmig der Symmetriemittellinie einer Seitenwand, wobei die bogenförmigen Übergänge vorteilhaft eine zum Ende der Stranggießkokille hin zunehmende Krümmung aufweisen.

Die Erfindung ist nachfolgend anhand eines in der Zeichnung in schematischer Darstellung veranschaulichten Ausführungsbeispieles naher erläutert, wobei Fig. 1 eine Ansicht einer Innenseite einer Seitenwand einer Stranggießkokille und Fig. 2 eine Draufsicht auf eine Stranggießkokille, die aus vier von in Fig. 1 dargestellten Seitenwanden gebildet ist, zeigen. Fig. 3 veranschaulicht einen Schnitt gemäß der Linie III-III der Fig. 1 im vergrößerten Maßstab. In den Fig. 4 und 5 sind jeweils in vergrößertem Maßstab Kantenbereiche einer Stranggießkokille im Querschnitt mit in der Stranggießkokille befindlichem Strang veranschaulicht, wobei Fig. 4 die Verhältnisse zeigt, welche bei einer herkömmlichen Stranggießkokille auftreten und Fig. 5 die Verhältnisse bei einer erfindungsgemäßen Stranggießkokille wiedergibt.

Die in Fig. 1 dargestellte Seitenwand 1 einer Stranggießkokille 2 dient zur Bildung eines in Fig. 2 dargestellten Kokillenhohlraumes 3, der etwa einen Querschnitt eines Knüppels aufweist. Die Seitenwand 1 weist einen sich von oben bis unten erstreckenden. d.h. vom Eingießbereich 4 bis zum Ende 5 der Stranggießkokille 2 erstreckenden, Mittelbereich 6 auf, der symmetrisch zur Längsmittelachse 7 bzw. Symmetriemittellinie der Seitenwand 1 ausgebildet ist. Dieser Mittelbereich 6 ist etwa zungenförmig gestaltet, wobei sich jedoch der Mittelbereich im Eingießbereich 4 und vorzugsweise über einen Bereich 8, der etwas mehr ausmacht als das erste Viertel der Längserstreckung 9 der Seitenwand 1, über die gesamte Breite 10 der Seitenwand 1 erstreckt. Der Bereich 8 erstreckt sich bei einer Kokillenlänge von etwa 800 mm über eine Länge von 200 bis 250 mm.

Unterhalb dieses Bereichs 8 schließen seitlich an den Mittelbereich 6 Seitenbereiche 11 an, wobei die Übergange 12 vom Mittelbereich 6 zu den Seitenbereichen 11 in Draufsicht auf die Seitenwand 1 bogenförmig gestaltet sind, und zwar mit zum Ende 5 der Stranggießkokille 2 hin zunehmender Krümmung. Hierdurch ergibt sich eine in Gießrichtung stetig und sprungstellenfrei zunehmende Breite der Seitenbereiche 11; die Maximalbreite befindet sich am Ende 5 der Stranggießkokille 2.

Der Mittelbereich 6 weist eine Konizität auf, die größer ist als eine der Strangschrumpfung angepaßte Konizität, und zwar beträgt die Konizität etwa 2 bis 2.5 %/m Kokillenlänge 9. Der Mittelbereich 6 ist ebenflächig gestaltet, und die Konizität des Mittelbereiches 6 ist über die gesamte Länge 9 der Seitenwand 1 konstant gehalten.

Die Seitenbereiche 11 sind, wie insbesondere aus Fig. 3 ersichtlich ist, konvex zum Kokillenhohlraum 3 gewölbt und schließen an den Mittelbereich 6 am Übergang 12 tangential an, so daß am Übergang 12 kein Knick in der Seitenwand 1 vorhanden ist. Die konvexe Wölbung der Seitenbereiche 11 nimmt zu den Eckbereichen 13 des Kokillenhohlraumes 3 hin zu. d.h. weist eine zunehmende Krümmung auf. Zwecks einfacher Herstellung wird diese zunehmende Krümmung - bei Betrachtung des Querschnittes der Seitenwand 1 - durch aneinander anschließende Kreisbögen mit unterschiedlichen Radien R₁ und R₂ verwirklicht, wobei ein Bereich mit einem sehr großen Radius R₁ an den Mittelbereich 6 anschließt, und an diesen Bereich ein Bereich mit einem kleineren Radius R₂ anschließt. Die Konizität der Seitenbereiche 11 ist geringer als die Konizität des Mittelbereichs. Sie ist zweckmäßig geringer als eine der Strangschrumpfung angepaßte Konizität: sie liegt vorteilhaft zwischen einem Minimum von 0 %/ m Kokillenlänge und 1.5 %/m Kokillenlänge.

Gemäß einer bevorzugten Ausführungsform beträgt bei einer minimalen Konizität von 0 %/m Kokillenlänge der Seitenwandteile 11 das Maß der Einziehung 14 der Eckbereiche 13 gegenüber dem Mittelteil 9 am unteren Ende 5 der Kokille 2 bei einer Kokillenseitenbreite 10 von 160 mm und einer Kokillenlänge von 800 mm etwa 1 mm, wobei die Konizität des Mittelbereiches 2.5 %/m Kokillenlänge beträgt.

In Fig. 2 sind Kontouren A, B, C der Seitenwände 1 eingezeichnet, die am Kokilleneingießbereich 4, am Beginn der Seitenbereiche 11 und am Ende 5 der Stranggießkokille 2 vorhanden sind.

Gemäß einer bevorzugten Ausführungsform kann der Mittelbereich 6 der Seitenwand 1 über den Bereich 8 der Kokille, über den er sich über die gesamte Breite 10 der Seitenwand 1 erstreckt, eine höhere Konizität aufweisen als über seinen restlichen Längsbereich.

In den Kantenbereichen des Stranges spielt sich bei Stranggießkokillen üblicher Bauart folgendes ab (vgl. Fig. 4):

Geht der Kontakt zwischen der Strangschale 15 und den Seitenwänden 1' der Stranggießkokille 2' verloren, so fehlt dort der Beitrag der Wärmeleitung am Wärmeübertrag.

Übrig bleibt nur noch der Wärmeaustausch durch Strahlung. Die Folge ist ein sofortiges Zurückbleiben des Schalenwachstums gegenüber benachbarten, an den Seitenwänden 1 der Stranggießkokille 2 anliegeneneden Strangzonen. Es bilden sich Schwachstellenzonen 16 mit geringerer Schalendicke 17 aus, und zwar jeweils knapp benachbart zu den Kanten 18 des Stranges. Direkt an den Kanten 18 selbst kompensiert die zweidimensionale Strahlungswärmabfuhr den Wegfall der Wärmeleitung. Das örtliche Zurückbleiben des Wachstums bewirkt eine inhomogene und somit spannungsreichere und rißempfindlicherere Strangschale 15; die örtlichen Schwachstellen 16 bilden ein Durchbruchsrisiko.

Nachfolgend ist der Effekt der erfindungsgemäßen Stranggießkokille 2 erläutert:

Durch die übertriebene Konizität des Mittelbereichs 6 wird ein sicheres Anliegen der Strangschale 15 bewirkt. Die Schale 15 des Stranges ist gerade im Mittelbereich membranartig weich, und sie kann sich daher ohne weiteres an die im Mittelbereich 6 der Seitenwände 1 vorhandene übertriebene Konizität anpassen.

Erfindungsgemäß wird gerade in den Bereichen, in denen sich die Schwachstellenzonen 16 ausbilden, ein Anliegen der Strangschale 15 an den Seitenwänden 1 der Stranggießkokille 2 bewirkt, und zwar an den Seitenbereichen 11 der Seitenwände 1, ohne jedoch direkt in den Eckbereichen 13 einen Kontaktdruck zwischen Stranggießkokille 2 und Strangschale 15 hervorzurufen. Die geringere Konizität der Seitenbereiche 11 bewirkt in Kombination mit der übertriebenen Konizitat der Mittelbereiche 6 genau in diesem beim Gießen mit herkömmlichen Kokillen gefährdeten Übegangsbereich eine sichere Abstützung und dadurch einen guten Kontakt und somit einen Wärmeübergang durch Wärmeleitung.

Die erfindungsgemäße Stranggießkokille ist weitgehendst unsensibel hinsichtlich einer Veränderung der Gießparameter. Sie stellt ein gleichmäßiges Schalenwachstum sicher und gestattet eine Freistellung der Kantenbereiche 19 des Stranges, in denen trotzdem keine Schalenschwachstellen auftreten. Hierdurch sind Reibungskräfte zwischen Strangschale 15 und Seitenwänden 1 der Stranggießkokille 2 und somit auch die Schalenbelastung des Stranges minimiert. Zusätzlich ergibt sich hierdurch auch ein sehr geringer Kokillenverschleiß.

Bei Stranggießkokillen, die einen längeren Kontakt zwischen Strangschale 15 und Seitenwand 1 in den Eckbereichen 13 herbeiführen, ergeben sich in den Eckbereichen 13 der Stranggießkokille - vor allem in der zweiten Hälfte der Stranggießkokille - bei wechselnden Gießparametern (speziell bei langsamen Gießgeschwindigkeiten) hohe Anliegedruckspitzen, Schalennormalspannungen und Reibungskräfte. Dies wird erfindungsgemäß vermieden, da in den Kantenbereichen 19 eine geringere bzw. überhaupt keine Konizität mehr vorhanden ist. Die Strangschale 15 erhält damit in diesen Kantenbereichen 18 ab der Kontour B sozusagen einen Freiheitsgrad und läßt keine hohen Druckspitzen entstehen, so daß auch die Auszugskräfte zum Ausziehen des Stranges aus der Stranggießkokille nicht erhöht sind.

Die Erfindung ist nicht auf das in der Zeichnung dargestellte Ausführungsbeispiel beschränkt, sondern sie kann in verschiedener Hinsicht modifiziert werden Beispielsweise ist es möglich, die Stranggießkokille 2 für unterschiedliche Strangquerschnitte zu gestalten, also auch für Bloomquerschnitte oder Brammenquerschnitte. Weiteres kann die Stranggießkokille 2 sowohl als Rohrkokille als auch als Plattenkokille ausgebildet sein. Ihr Einsatz ist nicht auf das Vertikal gießen beschrankt. Der Kokillenhohlraum kann auch eine gekrümmte Mittelachse aufweisen.

## Patentansprüche

1. Stranggießkokille (2) zum Gießen eines Stranges mit polygonalem Querschnitt, mit Seitenwänden (1), die einen Kokillenhohlraum (3) mit polygonalem Querschnitt begrenzen, wobei Seitenwände (1) einen sich in Gießrichtung erstreckenden Mittelbereich (6) mit einer ersten Konizität und seitlich an den Mittelbereich (6) anschließende Seitenbereiche (11) mit einer geringeren Konizität als die erste Konizität aufweisen, dadurch gekennzeichnet. daß der Mittelbereich (6) eine Konizität aufweist, die größer ist als eine der Strangschrumpfung angepaßte Konizität und daß die Breite der Seitenbereiche (11) sich in Gießrichtung bis zum Ende (5) der Stranggießkokille (2) zunehmend vergrößernd ausgebildet ist.

2. Stranggießkokille nach Anspruch 1, dadurch gekennzeichnet, daß der Mittelbereich (6) sich vom Ende (5) der Stranggießkokille (2) bis mindestens in den Gießspiegelbereich (4, 8) erstreckt.

3. Stranggießkokille nach Anspruch 1 oder 2, dadurch gekennzeichnet, daß der Mittelbereich (6) von einer ebenen Fläche gebildet ist.

4. Stranggießkokille nach einem oder mehreren der Ansprüche 1 bis 3, dadurch gekennzeichnet, daß der Mittelbereich (6) über seine gesamte Länge (9) eine konstante Konizität aufweist.

5. Stranggießkokille n nach einem oder mehreren der Ansprüche 1 bis 4, dadurch gekennzeichnet, daß der Mittelbereich (6) eine Konizität im Bereich zwischen 1,5 bis 2.5 %/m Kokillenlänge, vorzugsweise im Bereich zwischen 2 bis 2.5 %/m Kokillenlänge aufweist.

6. Stranggießkokille nach einem oder mehreren der Ansprüche 1 bis 5, dadurch gekennzeichnet, daß die Seitenbereiche (11) sich vom Ende (5) der Stranggießkokille (2) bis unterhalb des Gießspiegelbereiches (4, 8), jedoch bis in die obere Kokillenhälfte erstrecken.

7. Stranggießkokille nach einem oder mehreren der Ansprüche 1 bis 6, dadurch gekennzeichnet, daß die Seitenbereiche (11) im Querschnitt konvex gewölbt ausgebildet sind.

8. Stranggießkokille nach Anspruch 7, dadurch gekennzeichnet, daß am Übergang (12) der Seitenbereiche (11) in den Mittelbereich (6) die Seitenbereiche (11) und der Mittelbereich (12) eine gemeinsame Tangentialfläche aufweisen.

9. Stranggießkokille nach Anspruch 7 oder 8, dadurch gekennzeichnet, daß der konvex gewölbte Querschnitt der Seitenbereiche (11) ausgehend vom Übergang (12) zum Mittelbereich (6) bis zum Eckbereich (13) eine zunehmende Krümmung aufweist.

10. Stranggießkokille nach Anspruch 9, dadurch gekennzeichnet, daß der konvex gewölbte Querschnitt der Seitenbereiche (11) von Kreislinien mit zwei unterschiedlichen Radien (R₁, R₂) gebildet ist, die einen tangentialen Übergang aufweisen.

11. Stranggießkokille nach einem oder mehreren der Ansprüche 1 bis 10, dadurch gekennzeichnet, daß die Konizität der Seitenbereiche (11) geringer ist als eine der Strangschrumpfung angepaßte Konizität und in den Eckbereichen (13) des Kokillenhohlraumes (3) maximal 1.5 bis 2,0 %/m Kokillenlänge beträgt.

12. Stranggießkokille nach einem oder mehreren der Ansprüche 1 bis 11, dadurch gekennzeichnet, daß die Konizität der Seitenbereiche (11) minimal 0 %/m Kokillenlänge beträgt.

13. Stranggießkokille nach einem oder mehreren der Ansprüche 1 bis 12, dadurch gekennzeichnet, daß die Übergänge vom Mittelbereich (6) zu den Seitenbereichen (11) jeweils von Eckbereichen (13) aneinandergrenzender Seitenflächen (1) der Stranggießkokille (2) ausgehen und sich - in Gießrichtung gesehen - bogenförmig der Symmetriemittellinie (7) einer Seitenwand (1) nahern.

14. Stranggießkokille nach Anspruch 13, dadurch gekennzeichnet, daß die bogenförmigen Übergänge (12) eine zum Ende (5) der Stranggießkokille (2) hin zunehmende Krümmung aufweisen.

## Claims

1. Continuous casting mold (2) for casting a strand of polygonal cross section, comprising side walls (1) delimiting a mold cavity (3) of polygonal cross section, wherein side walls (1) have a center region (6) extending in the casting direction and exhibiting a first taper and side regions (11) laterally adjoining the center region (6) and exhibiting a taper that is less than the first taper, characterized in that the center region (6) has a taper in excess of a taper adjusted to strand shrinkage and that the width of the side regions (11) is designed such as to increase progressively in the casting direction up to the end (5) of the continuous casting mold (2).

2. Continuous casting mold according to claim 1, characterized in that the center region (6) extends from the end (5) of the continuous casting mold (2) at least into the meniscus region (4, 8).

3. Continuous casting mold according to claim 1 or 2, characterized in that the center region (6) is formed by a flat surface.

4. Continuous casting mold according to one or several of claims 1 to 3, characterized in that the center region (6) has a constant taper throughout its length (9).

5. Continuous casting mold according to one or several of claims 1 to 4, characterized in that the center region (6) has a taper in the region of 1.5 to 2.5 %/m mold length, preferably in the region of 2 to 2.5 %/m mold length.

6. Continuous casting mold according to one or several of claims 1 to 5, characterized in that the side regions (11) from the end (5) of the continuous casting mold (2) extend to a point below the meniscus region (4, 8) but into the upper half of the mold.

7. Continuous casting mold according to one or several of claims 1 to 6, characterized in that the side regions (11) are constructed so as to be convexly curved in their cross section.

8. Continuous casting mold according to claim 7, characterized in that at the transition (12) of the side regions (11) into the center region (6) the side regions (11) and the center region (6) exhibit a common tangential area.

9. Continuous casting mold according to claim 7 or 8, characterized in that departing from the transition (12) to the center region (6) up to the corner region (13) the convexly curved cross section of the side regions (11) shows a increasing curvature.

10. Continuous casting mold according to claim 9, characterized in that the convexly curved cross section of the side regions (11) is formed by circular lines having two different radii (R₁, R₂) and exhibiting a tangential transition.

11. Continuous casting mold according to one or several of claims 1 to 10, characterized in that the taper of the side regions (11) is less than a taper adjusted to the strand shrinkage and in the corner regions (13) of the mold cavity (3) amounts to a maximum of 1.5 to 2.0 %/m mold length.

12. Continuous casting mold according to one or several of claims 1 to 11, characterized in that the taper of the side regions (11) amounts to a minimum of 0 %/m mold length.

13. Continuous casting mold according to one or several of claims 1 to 12, characterized in that the transitions from the center region (6) to the side regions (11) each depart from corner regions (13) of adjoining side faces (1) of the continuous casting mold (2) and - viewed in the casting direction - approach the symmetrical center line (7) of a side wall (1) in a curved manner.

14. Continuous casting mold according to claim 13, characterized in that the curved transitions (12) exhibit a curvature that increases toward the end (5) of the continuous casting mold (2).

## Revendications

1. Coquille de coulée continue (2) pour couler une barre de section polygonale, comprenant des parois latérales (1) qui limitent une cavité (3) de coquille de section polygonale, des parois latérales (1) présentant une zone médiane (6) s'étendant dans le sens de la coulée ayant une première conicité et des zones latérales (11) latéralement contiguës à la zone médiane (6) ayant une conicité inférieure à la première conicité, caractérisée en ce que la zone médiane (6) présente une conicité qui est plus grande qu'une conicité adaptée au rétrécissement de la barre et en ce que la largeur des zones latérales (11) va en s'agrandissant dans le sens de la coulée jusqu'à l'extrémité (5) de la coquille de coulée continue (2).

2. Coquille de coulée continue selon la revendication 1, caractérisée en ce que la zone médiane (6) s'étend de l'extrémité (5) de la coquille de coulée continue (2) au moins jusque dans la zone de surface (4, 8) de la coulée.

3. Coquille de coulée continue selon la revendication 1 ou 2, caractérisée en ce que la zone médiane (6) est formée par une surface plane.

4. Coquille de coulée continue selon une ou plusieurs des revendications 1 à 3, caractérisée en ce que la zone médiane (6) présente sur toute sa longueur (9) une conicité constante.

5. Coquille de coulée continue selon une ou plusieurs des revendications 1 à 4, caractérisée en ce que la zone médiane (6) présente une conicité de l'ordre de 1,5 à 2,5 %/m de la longueur de la coquille, de préférence de l'ordre de 2 à 2,5 %/m de la longueur de la coquille.

6. Coquille de coulée continue selon une ou plusieurs des revendications 1 à 5, caractérisée en ce que les zones latérales (11) s'étendent de l'extrémité (5) de la coquille de coulée continue (2) jusqu'en dessous de la zone de surface de la coulée (4, 8), toutefois jusque dans la moitié supérieure de la coquille.

7. Coquille de coulée continue selon une ou plusieurs des revendications 1 à 6, caractérisée en ce que les zones latérales (11) ont une section transversale en forme de courbe convexe.

8. Coquille de coulée continue selon la revendication 7, caractérisée en ce qU'au niveau de la transition (12) des zones latérales (11) à la zone médiane (6), les zones latérales (11) et la zone médiane (6) présentent une surface tangentielle commune.

9. Coquille de coulée continue selon la revendication 7 ou 8, caractérisée en ce que la section transversale en forme de courbe convexe des zones latérales (11) présente à partir de la transition (12) vers la zone médiane (6) un cintrage croissant jusque dans la zone de coin (13).

10. Coquille de coulée continue selon la revendication 9, caractérisée en ce que la section transversale en forme de courbe convexe des zones latérales (11) est formée de circonférences avec deux rayons différents (R₁, R₂) qui présentent une transition tangentielle.

11. Coquille de coulée continue selon une ou plusieurs des revendications 1 à 10, caractérisée en ce que la conicité des zones latérales (11) est inférieure à une conicité adaptée au rétrécissement de la barre et est au maximum de 1,5 à 2,0 %/m de la longueur de la coquille dans les zones de coin (13) de la cavité (3) de la coquille.

12. Coquille de coulée continue selon une ou plusieurs des revendications 1 à 11, caractérisée en ce que la conicité des zones latérales (11) est au minimum de 0 %/m de la longueur de la coquille.

13. Coquille de coulée continue selon une ou plusieurs des revendications 1 à 12, caractérisée en ce que les transitions de la zone médiane (6) aux zones latérales (11) partent respectivement des surfaces latérales (1) de la coquille de coulée continue (2) contiguës aux zones de coin (13) et se rapprochent - vu dans la direction de la coulée - en arc de la ligne de symétrie (7) d'une paroi latérale (1).

14. Coquille de coulée continue selon la revendication 13, caractérisée en ce que les transitions (12) en arc présentent un cintrage croissant jusqu'à l'extrémité (5) de la coquille de coulée continue.
